# EUROPÄISCHE PATENTSCHRIFT

(11) **EP 0 011 789 B1**
(45) Veröffentlichungstag und Bekanntmachung des Hinweises auf die Patenterteilung: **25.11.1981**
(21) Anmeldenummer: 79104557.8
(22) Anmeldetag: 19.11.1979
(51) Int. Cl.: A01N 53/00, D06M 13/20, C07C 69/743

(54) **Verfahren zur Behandlung von Wolle**
Process for treating wool
Procédé de traitement de la laine

(30) Priorität: 01.12.1978 DE 2852028
(43) Veröffentlichungstag der Anmeldung: 11.06.1980
(73) Patentinhaber: BAYER AG, 51368 Leverkusen (DE)
(72) Erfinder: Fuchs, Rainer, Dr., D-5600 Wuppertal 1 (DE); Fuss, Arnold, D-5090 Leverkusen 1 (DE); Haas, Johannes, D-4048 Grevenbroich (DE)

## Beschreibung

Die Erfindung betrifft ein Verfahren zur Behandlung von Wolle mit fluorsubstituierten 3-Vinyl-2,2-dimethyl-cyclopropancarbonsäure-(3-phenoxybenzyl)-ester-Derivaten zum Schutz von Wolle gegen Befall und Fraßschäden durch keratinverdauende Schädlinge.

Es ist bekannt, daß fluorsubstituierte Cyclopropancarbonsäurephenoxybenzylester, z. B. 3-(2,2-Di- chlorovinyl)-2,2-dimethyl-cyclopropancarbonsäure-(4-fluoro-3-phenoxybenzyl)-ester, starke insektizide und akarizide Eigenschaften aufweisen (vgl. deutsche Offenlegungsschriften 2 709 264 und 2 730 515).

Weiter ist bereits bekannt, daß bestimmte Cyclopropancarbonsäure-phenoxybenzylester, z. B. 3-(2,2-Dichlorovinyl)-2,2-dimethyl-cyclopropancarbonsäure-(3-phenoxybenzyl)-ester (»Permethrin«), (vgl. Pestic., Sci. 1977, 8, 279-283) und z. B. 3-(2,2-Dimethylvinyl)-2,2-dimethyl-cyclopropancarbonsäure-(3-phenoxybenzyl)-ester (vgl. JP-058341) zur Bekämpfung von Textilschädlingen verwendet werden können.

Die Wirkung von Permethrin gegen Textilschädlinge ist jedoch insbesondere bei niedrigen Aufwandmengen nicht zufriedenstellend und wird zudem durch Waschen oder chemische Reinigung der Textilien vermindert.

Es wurde nun gefunden, daß fluorierte 2-Vinyl-2,2-dimethyl-cyclopropancarbonsäure-(3-phenoxyphenyl)-ester-Derivate, insbesondere solche der Formel in welcher
R' für Wasserstoff, Alkyl oder Halogen,
R² für Alkyl, Halogen oder für gegebenenfalls durch Halogen substituiertes Phenyl,
R³ für Wasserstoff, Cyano oder Äthinyl oder
R⁴ für Wasserstoff oder Halogen stehen,

sehr gut zur Behandlung von Wolle, Wolltextilien und wollhaltigen Textilien als Fraßschutz gegen Keratinschädlinge geeignet sind.

Die Formel (1) schließt alle Stereoisomeren, optischen Isomeren und deren Mischungen ein.

Überraschenderweise zeigen die Cyclopropancarbonsäure-phenoxybenzylester der Formel (1) einerseits eine erheblich höhere Wirkung gegen Keratinschädlinge als die bekannten, fluorfreien Verbindungen analoger Konstitution und gleicher Wirkungsrichtung, und andererseits bleibt ihre Schutzwirkung auch bei wiederholtem Waschen oder Chemischreinigen praktisch unvermindert erhalten.

In Formel (1) haben die Alkylreste vorzugsweise 1 bis 4 Kohlenstoffatome. Halogen steht im Fall von R' und R² bevorzugt für Chlor oder Brom und im Fall von R₄ bevorzugt für Fluor oder Chlor.

Besonders hervorzuheben sind Verbindungen der Formel (1) in der
R¹ und R² gleich sind und für Methyl, Chlor oder Brom stehen,
R³ für Wasserstoff, Cyano oder Äthinyl und
R⁴ für Wasserstoff oder Fluor stehen.

Die Verbindungen der Formel (1) sind bereits bekannt (vgl. deutsche Offenlegungsschriften 2 709 264, 2 730 515 und 2 739 854). Die Verbindungen können nach den dort beschriebenen Verfahren hergestellt werden. Als Beispiele für besonders bevorzugte Verbindungen seien genannt:
3-(2-Methyl-propen(1)yl)-2,2-dimethyl-cyclopropancarbonsäure(4-fluoro-3-phenoxy-benzyl)-ester und -(4-fluoro-3-phenoxy-x-cyano-benzyl)-ester,
3-(2,2-Dichloro-vinyl)-2,2-dimethyl-cyclopropancarbonsäure-(4-fluoro-3-phenoxy-benzyl)-ester, -(4-fluoro-3-phenoxy-α-cyano-benzyl)-ester und -(4-fluoro-3-phenoxy-α-äthinyl-benzyl)-ester sowie
3-(2,2-Dibromo-vinyl)-2,2-dimethyl-cyclopropancarbonsäure-(4-fluoro-3-phenoxy-benzyl)-ester, -(4-fluoro-3-phenoxy-α-cyano-benzyl)-ester und -(4-fluoro-3-phenoxy-x-äthinyl-benzyl)-ester.

Von Interesse sind ferner:
3-(2-Methyl-propen(1)y1)-2,2-dimethyl-cyclopropancarbonsäure-(4-fluoro-3-(4-fluoro-phenoxy)-α-cyano-benzyl)-ester,
3-(2,2-Dichloro-vinyl)-2,2-dimethyl-cyclopropancarbonsäure-(4-fluoro-3-(3-fluoro-phenoxy)-benzyl-ester,
-(4-fluoro-3-(3-fluoro-phenoxy)-oc-cyano-benzyl)-ester,
-(4-fluoro-3-(4-fluoro-phenoxy)-benzyl)-ester und -(4-fluoro-3-(4-fluoro-phenoxy)-a-cyano- benzyl)-ester,
3-(2,2-Dibromo-vinyl)-2,2-dimethyl-cyclopropancarbonsäure-(4-fluoro-3-(3-fluoro-phenoxy)-benzyl)-ester,
(4-fluoro-3-(3-fluoro-phenoxy)-a-cyano-benzyl)-ester und -(4-fluoro-3-(4-fluoro-phenoxy)-α-cyano-benzyl)-ester sowie 3-(2-Chloro-2-(4-chloro-phenyl)-vinyl)-2,2-dimethyl-cyclopropancarbonsäure-(4-fluoro-3-phenoxy-α-cyano-benzyl)-ester.

Zu den Keratinschädlingen gehören aus der Ordnung der Tineidae (echte Motten) z. B.
Tineola bisselliella (Kleidermotte),
Tinea pellionella (Pelzmotte) und
Hofmannophila pseudopretella (Samenmotte)

und aus der Reihe der Käfer die Larven zweier Gattungen der Dermestidae (Speckkäfer), z. B.
Anthrenus verbasci (Wollkraut-Blütenkäfer),
Anthrenus pimpinellae (Bibernell-Blütenkäfer),
Anthrenus scrophilariae (Gemeiner Teppichkäfer),
Anthrenus fasciatus (Bebänderter Teppichkäfer),
Attagenus Pellio (Gefleckter Pelzkäfer) und
Attagenus piceus (Dunkler Pelzkäfer).

Die Anwendung kann praktisch in allen Bearbeitungszuständen und allen in der Textilindustrie üblichen Naßprozessen an Wolle, Wolltextilien und wollhaltigen Textilien erfolgen. Das Wollschutzmittel kann beispielsweise dem Färbebad vor dem üblichen Färbeprozeß zugesetzt werden, es kann aber auch beim Waschen von Wolle appliziert werden. Bevorzugt wird die Behandlung in wäßrigem Medium durchgeführt.

### Beispiel 1

1000 kg Rohwolle werden nach dem Kontinue-Waschprozeß pro Stunde in einem Leviathan gewaschen und mottenecht ausgerüstet. Dazu wird im letzten Bottich des Leviathans die Flotte mit verdünnter Essigsäure auf einen pH-Wert unterhalb 7 eingestellt und mit 0,02 g/1 der Verbindung der DE-OS 2709264, Beispiel 6, versetzt. Die Behandlung erfolgt bei 40-45°C.

Zur Aufrechterhaltung der Wirkstoffkonzentration im Behandlungsbad erfolgt ein Nachsatz von 0,02% Wirkstoff, bezogen auf Warengewicht. Dieser Nachsatz wird als wäßrige Lösung während der gesamten Behandlungszeit dem Bad kontinuierlich zugegeben. Die so behandelte Rohwolle besitzt einen guten Schutz gegen Motten- und Käferfraß, der auch gegen wiederholte Wäschen beständig ist. Die Wolle kann so ohne Beeinträchtigung ihrer technologischen Eigenschaften allen in der Textilindustrie üblichen Weiterverarbeitungsprozessen zugeführt werden.

### Beispiel 2

Wollgarn wird bei 40° C im Flottenverhältnis 1 : 10 in ein Behandlungsbad gebracht, das pro Liter Wasser

enthält. Anschließend wird auf Siedetemperatur erhitzt und die Färbung auf übliche Weise fertiggestellt. Es wird eine gelbgefärbte Wolle erhalten, die einen guten Schutz gegen Motten- und Käferfraß besitzt, der auch gegen wiederholte Wäschen beständig ist.

### Beispiel 3

Teppichgarn, das aus einer Wolle-Polyamid-Mischung im Verhältnis 80 : 20 besteht, wird bei 40°C im Flottenverhältnis 1 : 25 in ein Behandlungsbad gebracht, das pro Liter Wasser

enthält. Anschließend wird auf Siedetemperatur erhitzt und die Färbung auf übliche Weise fertiggestellt. Der gelbgefärbte Wollanteil des so behandelten Teppichgarnes besitzt einen guten Schutz gegen Motten- und Käferfraß, der gegen wiederholte Wäschen beständig ist.

### Beispiel 4

Ein Wolle-Polyester-Mischgewebe (Verhältnis 45 : 55) wird bei 40°C im Flottenverhältnis 1 : 25 in ein Behandlungsbad gebracht, das pro Liter Wasser

enthält. Anschließend wird auf Siedetemperatur erhitzt und die Färbung in üblicher Weise fertiggestellt. Der Wollanteil des Ton-in-Ton gefärbten Gewebes besitzt einen guten Schutz gegen Motten-und Käferfraß, der auch gegen wiederholte Wäschen beständig ist. Die Farbstoffangaben beziehen sich auf Colour-Index (1971) Band 1 und 2.

## Patentansprüche

1. Verfahren zur Behandlung von Wolle zum Schutz gegen Befall und Fraßschäden durch Keratinschädlinge, dadurch gekennzeichnet, daß man die Wolle mit einem fluorsubstituierten 3-Vinyl-2,2-dimethyl-cyclopropancarbonsäure-(3-phenoxybenzyl)-ester behandelt.

2. Verfahren nach Anspruch 1, dadurch gekennzeichnet, daß man die Wolle mit einem Ester der Formel in welcher
R' für Wasserstoff, Alkyl oder Halogen,
R² für Alkyl, Halogen oder für gegebenenfalls durch Halogen substituiertes Phenyl,
R³ für Wasserstoff, Cyano oder Äthinyl und
R⁴ für Wasserstoff oder Halogen stehen,
behandelt.

3. Verfahren nach Anspruch 2, dadurch gekennzeichnet, daß man die Behandlung in wäßrigem Medium vornimmt.

## Claims

1. Process for treating wool for protection against infestation by keratin pests and against damage caused by being eaten by these pests, characterised in that the wool is treated with a fluorine- substituted 3-vinyl-2,2-dimethyl-cyclopropanecarboxylic acid 3-phenoxybenzyl ester.

2. Process according to Claim 1, characterised in that the wool is treated with an ester of the formula in which
R' represents hydrogen, alkyl or halogen,
R² represents alkyl, halogen or phenyl which is optionally substituted by halogen,
R³ represents hydrogen, cyano or ethinyl and
R⁴ represents hydrogen or halogen.

3. Process according to Claim 2, characterised in that the treatment is carried out in an aqueous medium.

## Revendications

1. Procédé pour traiter la laine en vue de la protéger contre l'attaque et les dégâts provoqués par les parasites qui dévorent la kératine, caractérisé en ce que l'on traite la laine par un ester-3-phénoxy- benzylique d'acide 3-vinyl-2,2-diméthylcyclopropane-carboxylique substitué par le fluor.

2. Procédé selon la revendication 1, caractérisé en ce que l'on traite la laine par un ester de formule dans laquelle
R^{l} représente l'hydrogène, un groupe alkyle ou un halogène
R² représente un groupe alkyle, un halogène ou un groupe phényle éventuellement substitué par un halogène
R³ représente l'hydrogène, un groupe cyano ou éthynyle et
R4 représente l'hydrogène ou un halogène.

3. Procédé selon la revendication 2, caractérisé en ce que le traitement est effectué en milieu aqueux.
